# EUROPÄISCHE PATENTSCHRIFT

(11) **EP 2 730 430 B1**
(45) Veröffentlichungstag und Bekanntmachung des Hinweises auf die Patenterteilung: **05.11.2014**
(21) Anmeldenummer: 12007667.4
(22) Anmeldetag: 12.11.2012
(51) Int. Cl.: B44C 5/04

(54) **Verfahren zur Behandlung einer Holzwerkstoffplatte und Bauplatte mit einem Kern aus Holzwerkstoff**
Method for treating a composite wood board and structural panel comprising a core of wooden material
Procédé de traitement d'un panneau de matière dérivée du bois et panneau de construction avec un noyau à base de matière dérivée du bois

(43) Veröffentlichungstag der Anmeldung: 14.05.2014
(73) Patentinhaber: Flooring Technologies Ltd., Pieta PTA 9044 (MT)
(72) Erfinder: Oldorff, Frank, DE-19057 Schwerin (DE)
(74) Vertreter: Rehmann, Thorsten

(56) Entgegenhaltungen:
- WO-A1-93/01935
- WO-A1-2007/079547
- WO-A2-2008/005228
- US-A1- 2009 087 643

## Beschreibung

Die Erfindung betrifft ein Verfahren zur Behandlung einer Holzwerkstoffplatte zur Erzielung einer klebfreien Oberfläche nachdem auf mindestens einer Oberseite der Holzwerkstoffplatte ein Dekor aufgedruckt wurde, und eine Bauplatte mit einem Kern aus Holzwerkstoff (Holzwerkstoffplatte), deren Oberfläche nach dem Verfahren behandelt wurde.

Derartige Holzwerkstoffplatten sind weit verbreitet und werden auf vielen verschiedenen Gebieten eingesetzt. Ein besonders großes Einsatzgebiet ist die Verwendung als Fußbodenpaneel. Insbesondere bei dieser Verwendung sind die mit dem Dekor versehenen Holzwerkstoffplatten einer hohen Belastung ausgesetzt. Damit sie diesen Belastungen standhalten, muss die Dekorschicht mit einer Schutzschicht abgedeckt werden. Diese besteht meist aus einem Kunstharz, beispielsweise Melaminharz, dem verschiedene Zusatzstoffe beigemischt wurden. Durch die verschiedenen auf die Holzwerkstoffplatte aufgebrachten Schichten kommt es zu Zugspannungen, die zu einer Schüsselung der Holzwerkstoffplatte führen können. Deshalb müssen sowohl Ober- als auch Unterseite der Holzwerkstoffplatte beschichtet werden, um diese Kräfte an beiden Seiten gleichmäßig auftreten zu lassen und so eine Schüsselung zu vermeiden.

Aus der EP 2 338 693 B1 ist es bekannt, auf die Oberseite und/oder Unterseite der Holzwerkstoffplatte, die das Dekor aufweist, eine erste obere Harzschicht aufzubringen, die Korundpartikel enthält, diese obere Harzschicht zu trocknen und anschließend eine zweite Harzschicht aufzubringen, die Zellulose enthält. Die zweite Harzschicht wird dann getrocknet und auf diese zweite Harzschicht wird eine dritte Harzschicht aufgebracht, die Glaspartikel enthält und getrocknet.

Die EP 1 339 545 B1 offenbart eine Verschleißschutzschicht auf Basis von Kunstharz, mit der die aus einem Dekorpapier und evtl. weiteren übereinanderliegenden Papieren bestehen Oberflächen von Möbeln oder Fußböden gegen Verschleiß geschützt werden können. Diese Verschleißschutzschicht enthält Harzstoffpartikel mit einer Härte nach Mohs von mindestens 6 und weitere kompakte und im Wesentlichen schneidkantenfreie, runde Feststoffpartikel in Form von Kugeln mit einer Härte nach Mohs von mindestens 5. Die letztgenannten Kugeln können Glaskugeln sein.

Die EP 1 512 468 B1 beschreibt ein Verfahren zum Versiegeln einer Bauplatte aus Holz oder einem Holzwerkstoff. Hier wird zunächst auf die Oberseite flüssiges Harz aufgetragen und dieses dann getrocknet. Anschließend wird die Bauplatte unter Temperatureinfluss verpresst, wobei das Harz zumindest teilweise aufschmilzt. Gemäß der EP 2 098 304 A2 kann zusätzlich in das aufschmelzende Harz auch noch ein Relief eingeprägt werden, das zu dem Dekor der Oberseite der Holzwerkstoffplatte korrespondiert.

Bei allen bekannten Verfahren wird auf die direkt mit einem Dekor beschichtete großformatige Holzwerkstoffplatte eine geschäumte Schicht aus Melaminharz und Zellulosefasern aufgebracht, die nach dem Auftrag aktiv getrocknet wird, um das Dekor zu schützen und die Platte damit stapel- und lagerbar zu machen. Unter einer direkt mit einem Dekor beschichteten Platte ist eine Platte zu verstehen, auf deren Oberseite ein Dekor ein- oder mehrlagig aufgedruckt wird, also kein Dekorpapier verwendet wird. Das Dekor kann unmittelbar auf die Oberseite der Holzwerkstoffplatte aufgedruckt werden, oder zwischen der Oberseite und der Dekorschicht kann eine Grundierungsschicht vorgesehen sein.

Ein üblicher Schichtaufbau auf der Oberseite einer Holzwerkstoffplatte besteht aus 15 bis 40 g/m² Primer, der aus einem wässrigen Melaminharz besteht. Auf diese Primerschicht wird als Weißgrund ein wässriger Weißlack in einer Menge von 20 bis 30 g/m² aufgetragen. Das Dekor besteht üblicherweise aus zwei, drei oder vier auf den Weißgrund aufgebrachten Dekordrucken. Dieses Dekor wird dann mit einem Abdecklack abgedeckt, der aus einem wässrigen Melaminharz-Zellulosefasergemisch besteht, das direkt vor dem Auftrag aufgeschäumt wird. Der Abdecklack wird in einer Menge von 10 bis 15 g/m² aufgetragen.

Der Abdecklack ist notwendig, um das Dekor bei der weiteren Bearbeitung und Beschichtung der Holzwerkstoffplatte im nachfolgenden Fertigungsprozess zu schützen. Die Platten werden nicht notwendigerweise im Durchlauf fertig bearbeitet, sondern durchaus auch zwischengelagert und hierzu aufeinander abgestapelt. Der Abdecklack ist folglich notwendig, sein Auftrag gestaltet sich jedoch besonders kritisch, insbesondere mit Auswirkungen in nachgelagerten Prozessen, die zu produktkritischen Fehlerbildern bis hin zu Ausschuss führen. Dabei besteht das Spannungsfeld zwischen einem zu wenig aufgeschäumten Melaminharz-Zellulosefaser-Gemisch, was zu Verklebungen zwischen dekorierten Holzwerkstoffplatten innerhalb eines Stapels führen kann, und einem zu stark aufgeschäumten Melaminharz-Zellulosefaser-Gemisch, was zum Vergrauen des Dekors führen kann, was jedoch erst nach der Laminierung in einer Kurztaktpresse erkennbar wird.

Diverse Versuche, die Schaumbildung einzustellen und konstant zu halten sind gescheitert, weil der Verarbeitungsprozess zeitlich und räumlich auseinanderfällt, wodurch ein regelnder Eingriff unmöglich ist oder nur mit einem unvertretbar hohen Aufwand möglich wird.

Die WO 2008/005228 A2 beschreibt eine Zusammensetzung für eine verschleißresistente Beschichtung eines Laminats. Diese Beschichtung kann aus einem Harz bestehen, die Korund- und Glaspartikel aufweisen. Die Korund- und Glaspartikel werden als "natürliches Glas" bezeichnet und sollen durch vulkanische Aktivität entstanden sein (vgl. [0028]) und weisen insbesondere auch keine Kugelform auf (vgl. [0031]).

Die US 2009/0087643 A1 beschreibt ein Verfahren zur Herstellung eines dekorativen Laminats, bei dem eine Masse ("slurry") auf ein harzimprägniertes Dekorpapier aufgetragen wird (vgl. [0025]). Diese als Schlamm bezeichnete Masse kann Zellulose und/oder Glaskugeln aufweisen, um die Pressplatten der Presse, in der das Laminat anschließend verpresst wird, gegen Verschleiß zu schützen (vgl. [0025]). In [0026] ist ausdrücklich offenbart, dass die duroplastische Harzzusammensetzung zusätzlich eine Mischung verschleißfester Partikel enthält, die aus verschiedensten Materialien bestehen können. Die Masse, die also auf das Dekor aufgetragen wird, enthält abrasive Partikel und kann zusätzlich Zellulose und/oder Glaskugeln aufweisen.

Aus der WO 93/01935 A1 ist eine dekorative Deckschicht für ein Laminat bekannt, die sich aus unterschiedlichen thermoplastischen oder duroplastischen Polymeren zusammensetzt.

Die WO 2007/079547 A1 beschreibt ein Verfahren und eine Vorrichtung zur Herstellung eines dekorativen Laminats, das aus einem oder mehreren harzimprägnierten Papieren besteht, die auf ein Substrat aufgepresst werden. Die harzimprägnierten Papiere, das Substrat und/oder das Laminat können vor dem Verpressen wärmebehandelt werden, um den Flüssiganteil im Papier zu reduzieren. Die Wärmebehandlung kann über Infrarotstrahler erfolgen.

Da das Interesse an einem sicheren Prozess zur Herstellung von mit Laminaten natürlich hoch ist, liegt der Erfindung die Aufgabe zu Grunde, das eingangs beschriebene Verfahren dahingehend zu verbessern, dass einerseits eine klebfreie Oberfläche der Holzwerkstoffplatte erzielt wird, um im weiteren Verarbeitungsprozess das Halbzeug abstapeln zu können, und andererseits auch eine Oberfläche zu erzielen, deren farbabweichungsfreie Weiterverarbeitung sicher möglich ist.

Gelöst wird diese Aufgabe dadurch, dass auf das Dekor eine zellulosefreie Deckschicht aus Melaminharz aufgetragen wird, in das Glaskugeln eingemischt sind, und diese Deckschicht getrocknet wird, bevor auf sie eine Verschleißschutzschicht aufgetragen wird.

Die Verwendung von Glaskugeln anstelle von Zellulose in dem Melaminharz bringt bedeutende Vorteile hinsichtlich der Verarbeitbarkeit und technologischen Werten am Produkt mit sich. Bei dem Melaminharz handelt es sich vorzugsweise um ein Melamin-Formaldehydharz (M/F-Harz) in dem die aus dem Stand der Technik bekannter weise beigemischten Zellulosefasern in kürzere Faserketten aufgespalten werden, also aufquellen. Durch das Aufquellen der Zellulosefasern wird die Viskosität des Melaminharzes drastisch erhöht, was dessen Verwendung auf Dauer problematisch macht. Bei den Glaskugeln, insbesondere, wenn sie vorzugsweise in silanisierter Form verwendet werden, werden keine störenden Nebenreaktionen beobachtet, die die Fließeigenschaften des Melaminharzes negativ beeinflussen. Während die Zellulose zum größten Teil physikalisch in das Melamin-Formaldehydharz-Netzwerk gebunden wird, gehen die Silangruppen der Glaskugeln mit den Hydroxygruppen des Harzes eine starke kovalente Bindung ein. So wird das Glas chemisch in das dreidimensionale Polymernetzwerk und damit fester eingebunden, was zu einer besseren Abrieb- und Kratzfestigkeit im Vergleich zu Zellulosefasern führt. Außerdem hat das Glas selbst eine höhere Härte als Zellulosefasern. Mit den in das Melaminharz eingemischten Glaskugeln wird eine gleichmäßige, raue Oberfläche erzeugt, die für die weitere Verarbeitung von großer Bedeutung ist, aber nicht klebt.

Grundsätzlich lässt sich auch mit Zellulose eine raue Oberfläche erzeugen, die entsprechend beschichteten Holzwerkstoffplatten neigen aber innerhalb eines Stapels beim Lagern zum Verkleben und sind daher für die Weiterverarbeitung nicht mehr geeignet. Das Verkleben der Holzwerkstoffplatten erfolgt durch eine wärmekatalytische Kondensation zwischen den Zellulosefasern im Harz und den Holzfasern der oberen Platte. Bei Verwendung silanisierter Glaskugeln kann kein Verkleben auftreten. Außerdem sind die Glaskugeln wesentlich temperaturstabiler, sodass im weiteren Laminierprozess beim Verpressen der Holzwerkstoffplatte die Deckschicht nicht trüb wird.

Das Trocknen der Deckschicht erfolgt vorzugsweise aktiv, um die Produktionszeit zu verkürzen.

Vorzugsweise wird das Melaminharz-Glaskugel-Gemisch in einer Menge von 10 bis 30 g/m², vorzugsweise 12 bis 20 g/m² aufgetragen. Der Anteil an Glaskugeln in dem Gemisch beträgt 12 bis 16 Gew%.

Der Durchmesser der eingemischten Glaskugeln liegt im Bereich von 60 bis 110 µm, insbesondere vorzugsweise im Bereich von 60 bis 90 µm oder von 70 bis 110 µm.

Eine Bauplatte, insbesondere ein Fußbodenpaneel, das aus einer nach dem beschriebenen Verfahren hergestellten Holzwerkstoffplatte beschichtet wurde, zeichnet sich durch einen Kern aus Holzwerkstoff, einem mindestens auf eine Oberseite des Kerns aufgedruckten Dekor und einer das Dekor abdeckenden, auf Basis von Melaminharz bestehenden Deckschicht sowie einer auf die Deckschicht aufgebrachten Verschleißschutzschicht mit abrasiven Partikel aus, bei der die Deckschicht zellulosefrei ist und Glaskugeln aufweist, und die Verschleißschutzschicht aus einem Melaminharz-Korund-Zellulosefaser-Gemisch besteht.

Die abrasiven Partikel in der Verschleißschutzschicht sind vorzugsweise Korund. Es können aber auch Glaskugeln verwendet werden, wie dies grundsätzlich aus dem zuvor beschriebenen Stand der Technik bereits bekannt ist.

Mit Hilfe einer Zeichnung soll ein Ausführungsbeispiel der Erfindung nachfolgend näher beschrieben werden.

Es zeigen:
- Figur 1 -: einen schematischen Querschnitt durch eine Holzwerkstoffplatte;
- Figur 2 -: die Einzelheit II nach Figur 1.

Die Beschichtung der Holzwerkstoffplatte soll nachfolgend anhand der Figur 1 beschrieben werden.

Auf den aus Holzfasern, -spänen oder einem aus Holzwerkstoff-Kunststoff-Gemisch bestehenden Kern 1 wird auf die Oberseite zunächst einen Primerschicht 2 aus 15 bis 40 g/m² eines wässrigen Melaminharzes aufgebracht. Auf diese Primerschicht 2 wird dann als weitere Druckgrundlage ein Weißgrund 3 aufgebracht, in dem 20 bis 30 g/m² eines wässrigen Weißlackes aufgetragen werden. Das Dekor 7 besteht aus mehreren, vorzugsweise zwei, drei oder vier nacheinander aufgebrachten Dekordrucken, die beispielsweise im Offsetdruck oder mittels eines digitalen Druckers (Tintenstrahldrucker) aufgebracht werden. Die Deckschicht 8 besteht aus einem wässrigen Melaminharz-Glaskugel-Gemisch, mit einer Auftragsmenge von 10 bis 30 g/m². Das Melaminharz ist vorzugsweise ein Melamin-Formaldehydharz und die Glaskugeln 5, die in das Harz eingemischt werden, haben einen Durchmesser von 60 bis 90 µm oder 70 bis 110 µm. Der Durchmesserbereich kann natürlich auch von 60 bis 110 µm liegen. Nachdem die Deckschicht 8 aktiv getrocknet wurde, wird in einem nachfolgenden Beschichtungsschritt eine Verschleißschutzschicht 4 aus einem Melaminharz-Korund-Zellulosefaser-Gemisch in einer Menge von 30 bis 50 g/m² aufgetragen. Nach Trocknen dieser letzten Beschichtung wird die Holzwerkstoffplatte in einer Kurztaktpresse unter Einwirkung eines hohen Druckes und einer hohen Temperatur verpresst. Diese Holzwerkstoffplatte kann dann in weiteren Verarbeitungsschritten in Paneele aufgeteilt werden, an deren Seitenkanten dann eine Feder-/Nut-Profilierung angearbeitet werden kann. Feder und Nut können mit integrierten Verriegelungs- und Verrastmitteln versehen sein, um die Paneele anschließend leimlos verlegen zu können.

In Versuchen hat sich gezeigt, dass mit einem Melaminharz-Glaskugelgemisch eine deutlich höhere Menge, nämlich 10 bis 30 g/m², vorzugsweise 12 bis 20 g/m² als mit einem herkömmlichen Melaminharz-Zellulosegemisch aufgetragen werden kann. Nach DIN EN 13329 werden verschiedene Abriebklassen AC unterschieden. Bei AC3 werden mindestens 2000 Umdrehungen und bei AC4 mindestens 4000 Umdrehungen gefordert. Die nachstehenden Versuchsdurchführungen brachten folgende Ergebnisse:
Versuchsdurchführung 1 "AC3"
   - Harzgemisch Auftrag von 12 g/m² enthaltend 12 Gew% Glas der Spezifikation 60 bis 90 µm, führt zu einem Abrieb von 2400 Umdrehungen
   - Harzgemisch Auftrag von 16 g/m² enthaltend 12 Gew% Glas der Spezifikation 60 bis 90 µm, führt zu einem Abrieb von 2600 Umdrehungen
   - Harzgemisch Auftrag von 20 g/m² enthaltend 12 Gew% Glas der Spezifikation 60 bis 90 µm, führt zu einem Abrieb von 2800 Umdrehungen
Versuchsdurchführung 2 "AC4"
   - Harzgemisch Auftrag von 12 g/m² enthaltend 12 Gew% Glas der Spezifikation 70 bis 110 µm, führt zu einem Abrieb von 4200 Umdrehungen
   - Harzgemisch Auftrag von 16 g/m² enthaltend 14 Gew% Glas der Spezifikation 70 bis 110 µm, führt zu einem Abrieb von 4400 Umdrehungen
   - Harzgemisch Auftrag von 20 g/m² enthaltend 16 Gew% Glas der Spezifikation 70 bis 110 µm, führt zu einem Abrieb von 4600 Umdrehungen

Beim Auftrag der Deckschicht 8 herrschten die nachfolgenden Bedingungen:
- Anlagegeschwindigkeit 60 bis 100 m/min.
- Um den Prozess konstant zu halten, war die Fertigungshalle klimatisiert und die Lackführung temperiert. Außerdem erfolgte die Dosierung und Überwachung automatisch.

Wie die vorbeschriebenen Versuche ergeben haben, stellte sich gegenüber herkömmlich beschichteten Platten eine höhere Abriebsfestigkeit ein, die Mikrokratzfestigkeit war verbessert und durch die chemische Einbindung des Glases in das Melaminharz ergab sich eine gleichmäßige Flächenverteilung, wodurch sich auch eine verbesserte Oberflächendichte gegen stoßende Belastung eingestellt hat. Insgesamt führt die Durchführung des erfindungsgemäßen Verfahrens damit zu einer einfachen und sicheren Fahrweise des Fertigungsprozesses sowie am Endprodukt zu einer Verbesserung der Beanspruchbarkeit der Oberfläche und damit verbesserter Gebrauchseigenschaften der Bauplatte.

Innerhalb des Beschichtungsprozesses ist nicht nur das Dekor 7 versiegelt, sondern es können auch bis zum 1000 Platten übereinander gestapelt werden, ohne dass diese miteinander verkleben. Es hat sich gezeigt, dass derartige Stapel bis zu 180 Tagen lagerbar sind und bereits bei 35°C eine Abstapelung möglich wird. Der Kondensationsgrad ist nicht messbar. Vorzugsweise erfolgt die Lagerung des Stapels bei 25°C und einer Luftfeuchtigkeit von 40 bis 60 %. Die bessere Transparenz als mit Zellulose, ein schärferer Dekor-Druck und bessere Farben des Dekors kommen durch das Melamin-Glaskugel-Gemisch voll zur Geltung, insbesondere auch weil sich eine gleichmäßig geschlossene Oberfläche einstellt.

### Bezugszeichenliste

- 1: Kern
- 2: Primerschicht
- 3: Weißgrund
- 4: Verschleißschutzschicht
- 5: Glaskugeln
- 6: Abrasive Partikel
- 7: Dekor
- 8: Deckschicht

## Patentansprüche

1. Verfahren zur Behandlung einer Holzwerkstoffplatte zur Erzielung einer klebfreien Oberfläche nachdem auf mindestens eine Oberseite der Holzwerkstoffplatte ein Dekor (7) aufgedruckt wurde, **dadurch gekennzeichnet, dass** auf das Dekor (7) eine zellulosefreie Deckschicht (8) aus Melaminharz aufgetragen wird, in das Glaskugeln (5) eingemischt sind, und diese Deckschicht (8) getrocknet wird, bevor auf die Deckschicht (8) eine Verschleißschutzschicht (4) aufgetragen wird.

2. Verfahren nach Anspruch 1, **dadurch gekennzeichnet, dass** das Trocknen der Deckschicht (8) aktiv erfolgt.

3. Verfahren nach Anspruch 1, **dadurch gekennzeichnet, dass** die Glaskugeln (5) silanisiert verwendet werden.

4. Verfahren nach Anspruch 1 oder 3, **dadurch gekennzeichnet, dass** das Melaminharz-Glaskugel-Gemisch in einer Menge von 10 bis 30 g/m², vorzugsweise 12 bis 20 g/m² aufgetragen wird.

5. Verfahren nach Anspruch 1 oder 4, **dadurch gekennzeichnet, dass** der Anteil an Glaskugeln (5) in dem Gemisch 12 bis 16 Gew% beträgt.

6. Verfahren nach Anspruch 5, **dadurch gekennzeichnet, dass** der Durchmesser der Glaskugeln (5) im Bereich von 60 bis 90 µm liegt.

7. Verfahren nach Anspruch 5, **dadurch gekennzeichnet, dass** der Durchmesser der Glaskugeln (5) im Bereich von 70 bis 110 µm liegt.

8. Bauplatte, insbesondere Fußbodenpaneel, mit einem Kern (1) aus Holzwerkstoff oder Holzwerkstoff-Kunststoff-Gemisch, einem auf eine Oberseite des Kerns aufgedruckten Dekor (7), einer das Dekor (7) abdeckenden, auf Basis von Melaminharz bestehenden Deckschicht (8) und einer auf die Deckschicht (8) aufgebrachten Verschleißschutzschicht (4), die abrasive Partikel (6) aufweist, **dadurch gekennzeichnet, dass** die Deckschicht (8) zellulosefrei ist und Glaskugeln (5) aufweist, und die Verschleißschutzschicht (4) aus einem Melaminharz-Korund-Zellulosefaser-Gemisch besteht.

9. Bauplatte nach Anspruch 8, **dadurch gekennzeichnet, dass** die Glaskugeln (5) silanisiert sind.

10. Bauplatte nach Anspruch 8, **dadurch gekennzeichnet, dass** der Durchmesser der Glaskugeln (5) im Bereich von 60 bis 100 µm liegt.

## Claims

1. Method for treating a wood material board in order to achieve an adhesive-free surface after a decoration (7) has been printed onto at least a top side of the wood material board,
**characterized in that**
a cellulose-free outer layer (8) made of melamine resin into which glass spheres (5) have been mixed is applied to the decoration (7), and this outer layer (8) is dried before a wear-resistant layer (4) is applied to the top layer (8).

2. Method according to Claim 1, **characterized in that** the drying of the outer layer (8) is carried out actively.

3. Method according to Claim 1, **characterized in that** the glass spheres (5) used are silanized.

4. Method according to Claim 1 or 3, **characterized in that** the melamine resin-glass sphere mixture is applied in a quantity of 10 to 30 g/m², preferably 12 to 20 g/m².

5. Method according to Claim 1 or 4, **characterized in that** the proportion of glass spheres (5) in the mixture is 12 to 16% by weight.

6. Method according to Claim 5, **characterized in that** the diameter of the glass spheres (5) lies in the range from 60 to 90 µm.

7. Method according to Claim 5, **characterized in that** the diameter of the glass spheres (5) lies in the range from 70 to 110 µm.

8. Structural panel, in particular flooring panel, having a core (1) made of wood material or wood material-plastic mixture, a decoration (7) printed onto a top side of the core, an outer layer (8) covering the decoration (7) and comprising a melamine resin base, and a wear-resistant layer (4) which is applied to the outer layer (8) and has abrasive particles (6), **characterized in that** the outer layer (8) is cellulose-free and has glass spheres (5), and the wear-resistant layer (4) consists of a melamine resin-corundum-cellulose fibre mixture.

9. Structural panel according to Claim 8, **characterized in that** the glass spheres (5) are silanized.

10. Structural panel according to Claim 8, **characterized in that** the diameter of the glass spheres (5) lies in the range from 60 to 100 µm.

## Revendications

1. Procédé de traitement d'un panneau de matière à base de bois pour obtenir une surface sans colle après qu'un décor (7) fut surimprimé sur au moins une face supérieure du panneau de matière à base de bois, **caractérisé en ce qu'**on applique sur le décor (7) une couche de couverture (8) en résine de mélamine sans cellulose, dans laquelle sont mélangées des billes de verre (5), et on sèche cette couche extérieure (8), avant d'appliquer une couche de protection contre l'usure (4) sur la couche de couverture (8).

2. Procédé selon la revendication 1, **caractérisé en ce que** le séchage de la couche de couverture (8) s'effectue activement.

3. Procédé selon la revendication 1, **caractérisé en ce que** les billes de verre (5) sont utilisées silanisées.

4. Procédé selon la revendication 1 ou 3, **caractérisé en ce que** le mélange résine de mélamine et de billes de verre est appliqué dans une quantité de 10 à 30 g/m², de préférence 12 à 20 g/m².

5. Procédé selon la revendication 1 ou 4, **caractérisé en ce que** la proportion de billes de verre (5) dans le mélange est de 12 à 16% en poids.

6. Procédé selon la revendication 5, **caractérisé en ce que** le diamètre des billes de verre (5) se situe dans la gamme de 60 à 90 µm.

7. Procédé selon la revendication 5, **caractérisé en ce que** le diamètre des billes de verre (5) se situe dans la gamme de 70 à 110 µm.

8. Panneau de construction, en particulier panneau de plancher, comprenant une âme (1) en matériau à base de bois ou en un mélange de matériau à base de bois et de plastique, un décor (7) surimprimé sur une face supérieure de l'âme, une couche de couverture (8) à base de résine de mélamine couvrant le décor (7) et une couche de protection contre l'usure (4), qui présente des particules abrasives (6), appliquée sur la couche de couverture (8), **caractérisé en ce que** la couche de couverture (8) est sans cellulose et présente des billes de verre (5), et la couche de protection contre l'usure (4) est constituée d'un mélange de fibres de cellulose, de corindon et de résine de mélamine.

9. Panneau de construction selon la revendication 8, **caractérisé en ce que** les billes de verre (5) sont silanisées.

10. Panneau de construction selon la revendication 8, **caractérisé en ce que** le diamètre des billes de verre (5) se situe dans la gamme de 60 à 100 µm.
